# EUROPÄISCHE PATENTSCHRIFT

(11) **EP 0 864 666 B1**
(45) Veröffentlichungstag und Bekanntmachung des Hinweises auf die Patenterteilung: **27.06.2001**
(21) Anmeldenummer: 98103664.3
(22) Anmeldetag: 03.03.1998
(51) Int. Cl.: C23C 2/02, C23C 2/08, C23C 2/40, C23C 2/28

(54) **Verfahren zur Herstellung eines verzinnten Bandes**
Method of manufacturing a tin plated strip
Procédé pour la fabrication d'une bande étamée

(30) Priorität: 13.03.1997 DE 19710292
(43) Veröffentlichungstag der Anmeldung: 16.09.1998
(73) Patentinhaber: Wieland-Werke AG, 89070 Ulm (DE)
(72) Erfinder: Müller, Gert, Dipl.-Ing. Dr.rer.nat., 89233 Neu-Ulm (DE); Poletek, Leszek, Dr.-Ing., 89077 Ulm (DE)

(56) Entgegenhaltungen:
- EP-A- 0 667 403
- DE-A- 19 501 747
- US-A- 4 719 962
- US-A- 5 077 094
- US-A- 5 491 036

## Beschreibung

Die Erfindung betrifft ein Verfahren zur Herstellung eines bandförmigen Verbundmaterials mit einem Grundmaterial aus Kupfer oder einer Kupferlegierung und mit einer oberflächenbeschichtung aus Reinzinn oder einer Zinnlegierung.

In der elektrotechnischen Industrie werden feuerverzinnte Bänder aus Kupferwerkstoffen u. a. für die Herstellung von Steckverbindern, Kabelschuhen, Kontaktteilen, Lötfaden und Batterieklemmen verwendet. Die Verarbeiter stellen hohe Qualitätsansprüche sowohl an das Grundmaterial als auch an die Überzüge. Die Qualität verzinnter Bänder hängt entscheidend vom Ausgangszustand des Grundmaterials, von der sorgfältigen Oberflächenvorbereitung vor dem Verzinnen und von der sachgemäßen Ausführung des Verzinnungsvorganges ab.

Es hat sich gezeigt, daß die Verzinnung von Kupferbändern mit herkömmlichen Mitteln und Methoden, wie z. B. Einsatz von Flußmitteln, bei höchsten Qualitätsansprüchen nicht immer zufriedenstellend und darüber hinaus noch umweltbelastend sein kann, weil z. B. Ammoniumchloride, Zinkchloride oder bromidhaltige Lösungen zum Einsatz gelangen.

Außerdem entsteht bei diesem Verfahren eine Schlacke als Produkt der chemischen Reaktion zwischen dem Flußmittel und den Oxiden, die den Produktionsprozeß negativ beeinflussen kann. Verschleppte Fußmittelrückstände, z. B. Chloride, können in bestimmten Fällen auf der verzinnten Oberfläche Flecken bilden.

Weiterhin ist aus der US-A-2.937.108 ein Verfahren zur Verzinnung von Stahlband als Grundmaterial bekannt, bei dem das Stahlband in einer reduzierenden Gasatmosphäre auf eine Temperatur von 900 °C erwärmt werden muß und bei dem auf Ober- und Unterseite des Bandes durch in flüssiges Zinn eintauchende Walzen jeweils Zinnschichten unterschiedlicher Dicke erzeugt werden.

Der Erfindung liegt die Aufgabe zugrunde, ein Verfahren der genannten Art anzugeben, bei dem insbes. die Haftung der Zinnschicht auf dem Grundmaterial aus Kupfer oder einer Kupferlegierung verbessert wird, bei gleichzeitiger Ausbildung einer Zinnschicht gleichförmiger Dicke.

Zur Lösung dieser Aufgabe werden erfindungsgemäß die in Anspruch 1 genannten Verfahrensschritte durch geführt.

Durch das erfindungsgemäße Verfahren werden überraschenderweise eine hinreichende Desoxidation und eine Aktivierung der Bandoberfläche erzielt, so daß eine vollflächige Zinnschicht definierter Dicke aufgebracht werden kann. Diese Schicht ist auch dicht, d. h. es treten keine durchgehenden Poren auf. Zwischen Bandoberfläche und der Zinnschicht bildet sich eine intermetallische Phase (IMP) aus, die für gute Haftungsbeständigkeit der Zinnschicht auf der Bandoberfläche sorgt.

Die US-A-5.077.094 offenbart zwar ein Verfahren zur Herstellung eines bandförmigen Verbundmaterials mit einem Grundmaterial aus Metall oder einer Metallegierung, insbes. Stahl, und mit einer Oberflächenbeschichtung aus einer Zinnlegierung, bei dem das Grundmaterial in einer reduzierenden Gasatmosphäre erwärmt, das Grundmaterial mit einer Schicht im mm-Bereich verzinnt und das Verbundmaterial schnell abgekühlt wird.

Dabei handelt es sich jedoch um die einseitige Beschichtung eines Metallbandes, insbes. eines Stahlbandes, die zudem i.a. bei einer Temperatur von mindestens 400 °C, insbes. bei Stahl bei mindestens 800 °C, durchgeführt werden muß.

Weitere bevorzugte Ausführungsformen des Verfahrens ergeben sich aus den Verfahrensschritten nach den Ansprüchen 2 bis 8.

Die Erfindung wird anhand des folgenden Ausführungsbeispiels näher erläutert.
Die Figur zeigt schematisch den erfindungsgemäßen Verfahrensablauf bei der Verzinnung eines bandförmigen Grundmaterials 1 aus Kupfer oder einer Kupferlegierung. Das von einem Abhaspel 2 ablaufende Grundmaterial 1 wird nach Passieren einer Umlenkrolle 3 in einer Vorkammer 4 unter Einhaltung einer Wasserstoff-Stickstoff-Atmosphäre auf eine Temperatur T von etwa 200 °C erwärmt und unmittelbar anschließend durch ein Zinnbad 5 (Temperatur: 240 °C) mit Umlenkrolle 6 geführt. Überflüssiges Zinn wird von der Abstreifung 7 zurückgehalten. Nach Passieren einer Kühlstrecke 8 und einer Umlenkrolle 9 gelangt das Verbundmaterial 10 (verzinntes Band) auf einen Aufhaspel 11.

### Zahlenbeispiel:

Es wurden vier Bänder aus Kupferwerkstoffen unterschiedlicher Abmessung gemäß folgender Tabelle in einer Vorkammer 4 konvektiv auf eine Temperatur von etwa 200 °C erwärmt (Atmosphäre: 90/10 Stickstoff-Wasserstoff-Gasgemisch / 10 % H₂ in N₂) und durch ein Zinnbad 5 aus Reinzinn geführt. In der Tabelle sind gleichzeitig die eingehaltenen Bandgeschwindigkeiten v angegeben.

| Legierung | Abmessung (mm) | v (m/min) | Sn (Dicke D) (µm) |
|---|---|---|---|
| CuSn6 (C 51900) | 0,35 x 200 | 40 | 4 - 6 |
| CuFe2P (C 19400) | 0,25 x 180 | 45 | ca 6 |
| CuNi2Si (C 70250) | 0,15 x 180 | 80 | 3 - 4 |
| CuFe2P (C 19400) | 0,25 x 120 | 55 | 4 - 6 |

Es zeigte sich eine einwandfreie Benetzung der Bänder. Es wurden Zinnschichtdicken D gemäß der Tabelle erzielt.

## Patentansprüche

1. Verfahren zur Herstellung eines bandförmigen Verbundmaterials (10) mit einem Grundmaterial (1) aus Kupfer oder einer Kupferlegierung und mit einer Oberflächenbeschichtung aus Reinzinn oder einer Zinnlegierung,
dadurch gekennzeichnet, daß
a) das Grundmaterial (1) in einer reduzierenden Gasatmosphäre für 3 bis 30 s auf eine Temperatur T von 80 bis 300 °C erwärmt wird,
b) das Grundmaterial (1) mit einer Schicht im *µ* m-Bereich verzinnt wird, indem es durch ein Zinn- oder Zinnlegierungsbad (5) gezogen wird, und
c) das Verbundmaterial (10) schnell abgekühlt wird.

2. Verfahren nach Anspruch 1, dadurch gekennzeichnet,
daß die Erwärmung induktiv, konduktiv oder konvektiv erfolgt.

3. Verfahren nach Anspruch 1 oder 2, dadurch gekennzeichnet,
daß die Erwärmung auf eine Temperatur T von 100 bis 230 °C erfolgt.

4. Verfahren nach einem oder mehreren der Ansprüche 1 bis 3, dadurch gekennzeichnet,
daß als reduzierende Gasatmosphäre Wasserstoff oder ein Wasserstoff-Stickstoff-Gasgemisch verwendet wird.

5. Verfahren nach einem oder mehreren der Ansprüche 1 bis 4, dadurch gekennzeichnet,
daß eine 0,5 bis 100 *µ*m dicke Zinnschicht aufgebracht wird.

6. Verfahren nach Anspruch 5, dadurch gekennzeichnet,
daß eine 0,5 bis 20 *µ*m dicke Zinnschicht aufgebracht wird.

7. Verfahren nach einem oder mehreren der Ansprüche 1 bis 6, dadurch gekennzeichnet,
daß die Abkühlung mit einer Geschwindigkeit von 5 bis 50 °C/s erfolgt.

8. Verfahren nach Anspruch 7, dadurch gekennzeichnet,
daß die Abkühlung mittels Gas oder Wasser erfolgt.

## Claims

1. Method of manufacturing a strip-form composite material (10) having a base material (1) of copper or a copper alloy and having a surface coating of pure tin or a tin alloy, characterised in that
a) the base material (1) is heated in a reducing gas atmosphere for from 3 to 30 s at a temperature T of from 80 to 300°C,
b) the base material (1) is tin-plated with a layer in the µm range by being drawn through a tin or tin alloy bath (5), and
c) the composite material (10) is rapidly cooled.

2. Method according to claim 1, characterised in that the heating is effected inductively, conductively or convectively.

3. Method according to claim 1 or 2, characterised in that the heating is effected at a temperature T of from 100 to 230°C.

4. Method according to one or more of claims 1 to 3, characterised in that hydrogen or a hydrogen-nitrogen gas mixture is used as the reducing gas atmosphere.

5. Method according to one or more of claims 1 to 4, characterised in that a layer of tin from 0.5 to 100 µm thick is applied.

6. Method according to claim 5, characterised in that a layer of tin from 0.5 to 20 µm thick is applied.

7. Method according to one or more of claims 1 to 6, characterised in that the cooling is effected at a rate of from 5 to 50°C/s.

8. Method according to claim 7, characterised in that the cooling is effected by means of gas or water.

## Revendications

1. Procédé pour fabriquer un matériau composite en forme de bande (10) comprenant un matériau de base (1) en cuivre ou en alliage de cuivre et un revêtement de surface en étain pur ou en alliage d'étain, caractérisé en ce que :
a) le matériau de base (1) est réchauffé à une température T de 80 à 300°C dans une atmosphère gazeuse réductrice pendant 3 à 30 s,
b) le matériau de base (1) est étamé d'une couche dans la plage de quelques µm en le tirant à travers un bain d'étain ou d'alliage d'étain (5), et
c) le matériau composite (10) est rapidement refroidi.

2. Procédé selon la revendication 1, caractérisé en ce que le réchauffement s'effectue par induction, conduction ou convection.

3. Procédé selon l'une ou l'autre des revendications 1 et 2, caractérisé en ce que le réchauffement s'effectue à une température T de 100 à 230°C.

4. Procédé selon l'une ou plusieurs des revendications 1 à 3, caractérisé en ce que l'on utilise en tant qu'atmosphère gazeuse réductrice de l'hydrogène ou un mélange gazeux d'hydrogène et d'azote.

5. Procédé selon l'une ou plusieurs des revendications 1 à 4, caractérisé en ce que l'on dépose une couche d'étain d'une épaisseur de 0,5 à 100 µm.

6. Procédé selon la revendication 5, caractérisé en ce que l'on dépose une couche d'étain d'une épaisseur de 0,5 à 20 µm.

7. Procédé selon l'une ou plusieurs des revendications 1 à 6, caractérisé en ce que le refroidissement s'effectue à une vitesse de 5 à 50°C/s.

8. Procédé selon la revendication 7, caractérisé en ce que le refroidissement s'effectue au moyen de gaz ou d'eau.
